# FASCICULE DE BREVET EUROPEEN

(11) **EP 0 286 513 B1**
(45) Date de publication et mention de la délivrance du brevet: **28.08.1991**
(21) Numéro de dépôt: 88400773.3
(22) Date de dépôt: 30.03.1988
(51) Int. Cl.: F27D 1/16, B22D 41/02, C21C 5/44, B01F 15/00

(54) **Procédé et installation pour projeter un revêtement isolant et réfractaire multicouche et revêtement ainsi obtenu**
Verfahren und Vorrichtung zum Anbringen einer isolierenden mehrlagigen feuerfesten Zustellung und Zustellung
Process and installation for applying an insulating multilayer refractory coating, and coating so obtained

(30) Priorité: 03.04.1987 FR 8704694; 12.08.1987 FR 8711466
(43) Date de publication de la demande: 12.10.1988
(73) Titulaire: DAUSSAN ET COMPAGNIE, F-57140 Woippy (FR)
(72) Inventeur: Daussan, Jean-Charles, F-57000 Metz (FR); Daussan, Gérard, F-57050 Longeville-les-Metz (FR); Daussan, André, F-57050 Longeville-les-Metz (FR)
(74) Mandataire: Bouju, André

(56) Documents cités:
- EP-A- 0 123 758
- EP-A- 0 170 322
- DE-A- 2 036 088
- DE-A- 2 434 928
- DE-A- 3 436 813
- DE-A- 3 537 729
- US-A- 443 109
- PATENT ABSTRACTS OF JAPAN, vol. 8, no. 177 (M-317)[1614], 15 août 1984, page 157 M 317; & JP-A-59 70 461 (HAMADA JIYUUKOU K.K.) 20-04-1984
- BETONWERK + FERTIGTEIL-TECHNIK, vol. 38, no. 7, 19 juilliet 1972, pages 532-538; N. BROLICH: "Die Warmbetonherstellung"

## Description

La présente invention concerne un procédé et une installation pour appliquer un revêtement isolant et réfractaire constitué d'au moins deux couches d'épaisseurs égales ou non, de compositions différentes et de teneurs en eau différentes sur des surfaces telles que l'intérieur de récipients métallurgiques.

On connaît selon le brevet français 2393637 de la demanderesse, un procédé dans lequel on applique à l'intérieur d'un récipient métallurgique, tel qu'un répartiteur de coulée, par moulage, damage ou projection à la truelle ou autre, un mélange aqueux et pâteux durcissable renfermant des particules inorganiques, éventuellement des fibres, un liant organique et/ou inorganique.

On connaît également selon la demande de brevet français 2585273 au nom de la demanderesse, un procédé suivant lequel on applique à l'intérieur du récipient métallurgique, au moins deux couches renfermant les ingrédients ci-dessus et éventuellement des matières carbonées pulvérulentes, ces deux couches étant toutefois de compositions différentes.

La première couche adjacente au revêtement permanent réfractaire du récipient métallurgique n'est pas frittable ou est partiellement frittable à la température du métal liquide qui est coulé dans le récipient, de sorte que cette couche est pulvérulente en fin de coulée et n'adhère pas à la paroi du récipient.

La seconde couche en contact direct avec le métal liquide fritte davantage, ce qui assure à celle-ci une cohésion mécanique pendant toute la durée de séjour du métal liquide à l'intérieur du récipient métallurgique.

On connaît d'autre part selon la demande de brevet allemand 3537729, un dispositif de projection, comportant une trémie dans laquelle on mélange en discontinu un liant liquide et une charge réfractaire afin de préparer un mélange onctueux qui est acheminé par une pompe vers une lance de projection.

Selon ce dispositif, on injecte à partir d'un récipient sous pression une matière réfractaire additionnelle en amont de la lance de projection pour être mélangée avec le mélange onctueux précité. Ce dispositif permet ainsi de projeter à l'intérieur d'un récipient métallurgique un enduit réfractaire.

L'inconvénient majeur de ce dispositif est que d'une part, il alourdit et complique considérablement le mécanisme de la lance de projection et que, d'autre part, le fait d'injecter dans la tête de la lance un produit pâteux concomitamment avec un produit pulvérulent nuit à l'homogénéité du produit final.

Ainsi, il nécessite de fréquentes interruptions de la projection, de sorte qu'il ne permet pas d'obtenir dans tous les cas un revêtement d'un seul tenant et de composition homogène recouvrant sans raccords toute la surface intérieure d'un récipient métallurgique.

Par ailleurs, le fait que ce dispositif réalise dans un premier temps un prémélange onctueux ne comportant qu'une partie des constituants solides qui est véhiculé dans le prémélangeur, dans la pompe et dans la conduite précédant la lance de projection, nécessite un entretien délicat de l'ensemble du dispositif, un nettoyage complet de celui-ci après chaque interruption et présente un risque de solidification du liant dans les conduites.

D'autre part, le fait que le dispositif présente une centrale de fabrication de liant, interdit la plupart du temps d'injecter en amont de la lance de projection différentes matières réfractaires qui peuvent être incompatibles avec le liant.

En outre, le fait d'injecter en amont de la lance de projection une matière réfractaire additionnelle venant s'ajouter au prémélange onctueux ne permet pas d'obtenir un mélange parfaitement homogène, et rend impossible de projeter par la même lance au moins deux prémélanges onctueux et au moins deux matières réfractaires additionnelles.

Le but de la présente invention est de fournir un procédé et une installation qui permettent de remédier aux inconvénients de la réalisation connue précitée.

Suivant l'invention, le procédé pour appliquer un revêtement isolant et réfractaire constitué d'au moins deux couches d'épaisseurs égales ou inégales, de compositions différentes et de teneurs en eau égales ou différentes sur des surfaces telles que l'intérieur de récipients métallurgiques, par lequel on applique successivement sur les surfaces au moins deux produits aqueux, pâteux et durcissables, est caractérisé en ce que pour chaque couche de matière différente, les produits correspondants, pulvérulents et/ou fibreux, alimentent successivement, de manière continue ou discontinue, une seule et même machine de projection sur la surface à revêtir.

Selon une version préférée de l'invention, pour chaque couche, l'ensemble des constituants solides nécessaire à la formation de la couche est introduit successivement en continu ou en discontinu dans un corps tubulaire renfermant une vis d'Archimède, après quoi l'ensemble des constituants est envoyé successivement en continu dans un corps tubulaire renfermant une vis d'Archimède et/ou des pales malaxeuses dans lequel on introduit en continu la quantité d'eau nécessaire par l'intermédiaire d'un doseur d'eau pour obtenir la consistance pâteuse désirée pour chacune des couches, les mélanges pâteux résultants sont ensuite envoyés successivement par gravité dans une trémie ou convoyés dans cette trémie à l'aide de pales malaxeuses vers une pompe unique et/ou dans une cuve-mélangeuse sous pression communes, puis poussés successivement par ces moyens de propulsion dans une tubulure unique à l'extrémité de laquelle les différents mélanges pâteux sont projetés à tour de rôle, sous pression, à travers la même lance sur la surface à revêtir.

Selon un autre aspect de l'invention, l'installation pour appliquer un revêtement isolant et réfractaire constitué d'au moins deux couches d'épaisseurs égales ou inégales, de compositions différentes et de teneurs en eau égales ou différentes sur des surfaces telles que l'intérieur de récipients métallurgiques, par laquelle on applique successivement sur les surfaces au moins deux produits aqueux, pâteux et durcissables, est caractérisée en ce qu'elle comprend deux paires de corps tubulaires renfermant chacun respectivement une vis d'Archimède doseuse et une vis et/ou des pales malaxeuses, des moyens pour alimenter chacune des paires de corps tubulaires par les constituants solides de chacune des couches à former, les seconds corps tubulaires comportant chacun une arrivée d'eau reliée à des moyens permettant d'introduire en continu dans ces corps tubulaires la quantité d'eau nécessaire pour obtenir la consistance pâteuse désirée pour chacune des couches, des moyens étant prévus pour envoyer le mélange sortant soit des deux premiers corps tubulaires soit des deux autres corps tubulaires vers une pompe reliée à une tubulure unique de projection du mélange.

Le procédé et l'installation conformes à l'invention présentent l'avantage d'opérer en continu ou en discontinu. En effet, le dosage des constituants solides se fait en continu dans le premier corps tubulaire renfermant la vis doseuse.

L'adjonction d'eau à une pression et à un débit réglables est effectuée en continu dans le second corps tubulaire contenant la vis malaxeuse. L'adjonction d'eau peut se faire dans un corps tubulaire unique réalisant la fonction de dosage et la fonction de malaxage de sorte que la pompe et/ou la cuve-mélangeuse sous pression reçoit (reçoivent) en continu, un mélange présentant la consistance pâteuse désirée permettant de réaliser les conditions optimales pour l'acheminement de ce mélange dans la tubulure de projection et l'adhérence de celui-ci sur la surface à revêtir. Le corps tubulaire unique réalisant la fonction de dosage et la fonction de malaxage avec incorporation de l'eau nécessaire est désigné ci-après sous le terme abrégé de: corps tubulaire unique.

Après l'arrêt de la projection, l'installation ne renferme qu'une quantité relativement réduite de mélange pâteux susceptible de durcir.

Pour nettoyer l'installation, il suffit d'envoyer de l'eau dans le second corps tubulaire ou dans le corps tubulaire unique pour débarrasser celui-ci ainsi que la pompe ou la cuve mélangeuse sous pression et la tubulure de projection de toute trace de mélange pâteux susceptible de durcir.

De plus, étant donné que le procédé et l'installation opèrent en continu, dans des conditions parfaitement contrôlées, le mélange projeté est parfaitement homogène et reproductible d'une opération à l'autre.

Par ailleurs, en arrêtant le fonctionnement de l'une des deux paires de vis d'Archimède ou de l'un des corps tubulaires, on peut sans interruption, en faisant fonctionner l'autre paire de vis d'Archimède ou l'autre corps tubulaire unique, envoyer vers la pompe et/ou la cuve-mélangeuse sous pression et projeter un mélange pâteux de composition différente et ce à l'aide d'une seule lance.

Selon une version préférée de l'invention, les deux seconds corps tubulaires sont confondus en un seul second corps sensiblement tubulaire muni d'une arrivée d'eau et de moyens pour malaxer les mélanges aqueux pâteux, les deux premiers corps tubulaires sont confondus en un premier corps tubulaire unique qui dessert les trémies et/ou parties de trémies contenant les constituants solides de chacune des couches à former, et qui renferme une vis d'Archimède doseuse et malaxeuse, et chacune des trémies ou parties de trémies contenant les divers constituants solides de chacune des couches à former est équipée de moyens permettant ou interdisant l'écoulement du constituant solide qu'elle contient.

Ceci permet de simplifier l'installation et donc d'en diminuer les coûts d'investissement et d'entretien tout en bénéficiant des avantages apportés par les autres caractéristiques de l'invention.

Cette installation permet ainsi de réaliser sans interruption les deux couches de compositions différentes décrites notamment dans la demande de brevet français 2585273 au nom de la demanderesse.

D'autres particularités et avantages de l'invention apparaîtront encore dans la description ci-après.

Aux dessins annexés, donnés à titre d'exemples non limitatifs:
― la figure 1 est une vue en élévation d'une installation conforme à l'invention;
― la figure 2 est une vue en coupe longitudinale de la pompe utilisée dans l'installation selon la figure 1;
― la figure 3 est une vue en coupe longitudinale partielle de la lance de projection de la figure 1;
― la figure 4 est une vue en élévation d'une variante de l'installation de la figure 1 associée à un robot permettant de projeter le revêtement à l'intérieur d'un répartiteur;
― la figure 5 est une vue en élévation d'une variante de réalisation d'une installation conforme à l'invention;
― la figure 6 est une vue analogue à la figure 5 concernant une autre variante de réalisation d'une installation conforme à l'invention;
― la figure 7 est une vue en élévation d'un autre mode de réalisation de l'installation conforme à l'invention;
― la figure 8 est une vue semblable à la figure 7 d'une variante de réalisation de l'installation de la figure 7;
― la figure 9 est une vue en élévation d'un autre mode de réalisation de l'installation conforme à l'invention;
― la figure 10 est une vue en coupe transversale d'un répartiteur de coulée continue montrant un exemple de revêtement multicouche isolant et réfractaire conforme à l'invention.

Dans la réalisation de la figure 1, l'installation est conçue pour appliquer un revêtement isolant et réfractaire à l'intérieur d'un récipient métallurgique tel qu'un répartiteur de coulée 1 (voir figure 4).

Le revêtement est appliqué sur le fond et les faces latérales du répartiteur 1 sous la forme d'un mélange aqueux et pâteux renfermant des particules inorganiques, éventuellement des fibres, éventuellement un liant organique et/ou inorganique et éventuellement des matières pulvérulentes, comme décrit par exemple dans le brevet français 2393637 et la demande de brevet français 2585273 au nom de la demanderesse.

L'installation comprend des moyens tels qu'une trémie 2 pour introduire en continu ou en discontinu l'ensemble des constituants solides du mélange précité dans un premier corps tubulaire 3 dans lequel est montée en rotation une vis d'Archimède doseuse et malaxeuse 4 qui débouche dans un second corps tubulaire 5 dans lequel est montée en rotation une vis d'Archimède malaxeuse 6. Ce second corps tubulaire 5 comporte une arrivée d'eau 7 reliée à une armoire 8 renfermant des moyens permettant d'introduire en continu ou en discontinu dans ce corps tubulaire 5 la quantité d'eau nécessaire pour obtenir la consistance pâteuse désirée pour le mélange traité dans ce second corps tubulaire 5. Des moyens sont en outre prévus pour envoyer ce mélange vers une pompe 9 permettant de pousser ce mélange dans une tubulure 10 comportant à son extrémité une lance 11 (voir figure 4) pour projeter le mélange pâteux à l'intérieur du répartiteur de coulée 1.

Dans l'exemple représenté sur la figure 1, l'installation comprend deux autres corps tubulaires 3a, 5a disposés symétriquement par rapport aux corps tubulaires 3 et 5 sur un bâti commun 12. Ces corps tubulaires 3a, 5a renferment une vis d'Archimède doseuse et malaxeuse 4a et une vis d'Archimède malaxeuse 6a. Des moyens sont prévus pour envoyer le mélange sortant soit des deux corps tubulaires 3, 5 de la première paire, soit des deux autres corps tubulaires 3a, 5a vers la pompe unique 9 reliée à la tubulure 10 de projection du mélange.

Les arrivées d'eau 7, 7a des corps tubulaires 5, 5a renfermant chacun une vis d'Archimède malaxeuse 6, 6a sont reliées à une armoire 8 au moyen de tubulures 13, 13a. Cette armoire 8 comporte des moyens pour régler la pression, un manomètre et un débitmètre 14.

Chaque corps tubulaire 3, 3a renfermant la vis d'Archimède doseuse et malaxeuse 4, 4a est surmonté par une trémie 2, 2a d'introduction des constituants solides du mélange qui comporte des moyens pour faciliter l'écoulement du mélange dans les corps tubulaires, tels qu'un vibreur 15, 15a.

Le mélange des constituants solides est introduit, par exemple, dans les trémies 2, 2a au moyen de sacs en matière plastique 16, 16a qui sont percés sur un cône 17, 17a prévu dans chaque trémie 2, 2a.

L'extrémité 18, 18a de chaque corps tubulaire renfermant la vis d'Archimède malaxeuse débouche au-dessus d'une trémie unique 19 qui peut comporter des sondes 50 de niveau et/ou une minuterie d'arrêt d'arrivée de la matière ou d'introduction du mélange pâteux dans la pompe. La trémie 19 est équipée d'un vibreur 20b.

On voit en outre sur la figure 1, que les deux vis d'Archimède 4, 6 et 4a, 6a sont montées sur le même axe et sont entraînées en rotation par le même moteur 20, 20a.

Par ailleurs, la vis d'Archimède 6, 6a montée dans le corps tubulaire 5, 5a comportant l'arrivée d'eau 7, 7a peut avoir un pas et un diamètre plus importants que celle 4, 4a montée dans l'autre corps tubulaire 3, 3a qui est alimenté par les constituants solides.

La vis d'Archimède 6, 6a peut, en variante, être remplacée par des pales malaxeuses, représentées en 6b à la figure 1, montées sur l'arbre de la vis d'Archimède doseuse et malaxeuse 4, 4a et tournant autour de cet arbre à l'intérieur du second corps tubulaire 5, 5a.

Dans la réalisation de la figure 1, la pompe 9 est située sensiblement dans l'axe vertical de la trémie 19. Cette pompe 9 est représentée plus en détail sur la figure 2. Celle-ci comprend un rotor 21 entraîné en rotation suivant l'axe vertical précité par un moteur électrique 22 entraînant un arbre 38b muni de deux manchons d'accouplement 38 et 38a jouant ainsi le rôle d'un cardan. Ce rotor 21 comporte une série de bossages 23 qui coopèrent avec des alvéoles 24 ménagées dans le stator 25 dans lequel tourne le rotor 21. Lors de la rotation de ce rotor 21, les bossages 23 de celui-ci définissent avec les alvéoles 24 du stator 25 des chambres de compression dont le volume varie lors de la rotation du rotor, ce qui permet de propulser le mélange pâteux sous pression dans la tubulure 10.

L'extrémité de la tubulure 10 comprend une lance de pulvérisation 11 représentée en détail sur la figure 3.

L'extrémité de cette lance 11 comporte une buse de sortie 26. En amont de cette dernière est prévu un dispositif d'admission d'air comprimé comprenant une conduite d'admission d'air 27 et un pointeau 28 de réglage du débit d'air.

Dans la réalisation de la figure 4, la pompe 9a de propulsion du mélange pâteux formé dans les corps tubulaires 3, 5 et 3a, 5a et sortant de la trémie 19a à pales malaxeuses 39a est disposée suivant un axe horizontal. On peut, en fait, prévoir l'arrivée de l'eau d'humidification, soit dans les corps cylindriques 5, 5a comme dans la réalisation de la figure 1, soit dans la trémie 19a à pales malaxeuses 39a.

La lance de projection 11 disposée à l'extrémité de la tubulure 10 peut être portée par un ouvrier. Il est à noter que la machine possède un système d'information qui indique à l'opérateur lorsque le premier produit est appliqué et lorsqu'il va être en train d'appliquer la deuxième couche ou d'autres couches de nature différente. Ainsi, l'opérateur est informé à tout moment de ce qu'il fait et de la qualité du produit qu'il projette.

De préférence, cette lance de projection 11 est portée et manipulée au moyen d'un robot 30 comme indiqué sur la figure 4. Dans cet exemple, le robot 30 est fixé sur un chariot pouvant se déplacer sur un chemin de roulement 32 s'étendant transversalement au-dessus du répartiteur de coulée 1. Ce chemin de roulement 32 peut lui-même se déplacer perpendiculairement à sa direction sur deux surfaces de roulement 33 s'étendant de part et d'autre du répartiteur de coulée 1.

Par ailleurs, le robot 30 porte par exemple des bras articulés et/ou des vérins hydrauliques 34, 35, 36, 37 qui permettent de déplacer la lance de projection 11 à l'intérieur du répartiteur de coulée 1, dans un plan vertical parallèle au chemin de roulement 32. En déplaçant le robot 30 sur les chemins de roulement 32 et 33 et en déplaçant les bras 34, 35, 36, 37, la lance de projection 11 peut pulvériser la matière pâteuse en tout point à l'intérieur du répartiteur de coulée.

Dans la réalisation de la figure 5, les corps tubulaires 3, 3a renferment une vis d'Archimède unique 4c, 4d et l'extrémité de ces corps présente une goulotte 18b qui débouche au-dessus d'une trémie 19d à fond incliné ou horizontal munie, par exemple, d'une bande transporteuse, ou d'un disque cranté 41 entraîné en rotation par un moteur 42, ou d'une vis d'Archimède 39 entraînée par un moteur 40, qui achemine la matière sèche dans un malaxeur 43 à vis 44 entraînée en rotation par un moteur 22a. Dans ce malaxeur 43 débouche une tubulure d'amenée d'eau 46 froide ou tiède provenant du doseur 8. On peut interposer entre l'arrivée d'eau 46 et le malaxeur 43 un ballon d'eau tiède afin d'humidifier les constituants solides de chacun des mélanges précités à l'aide d'eau plus ou moins chaude.

Le malaxeur 43 présente un arbre vertical qui porte une vis et/ou des pales malaxeuse(s) 45 et qui entraîne en rotation la pompe à vis 9c qui propulse la matière pâteuse dans la tubulure 10.

Dans la réalisation de la figure 6, les goulottes de sortie 18c₁ et 18c₂ des corps tubulaires déversent la matière malaxée sèche dans une trémie 19c qui surmonte une cuve mélangeuse 9b sous pression commune dans laquelle débouche une tubulure 48 d'amenée d'eau en provenance du doseur 8. La cuve mélangeuse renferme les pales malaxeuses 51 entraînées en rotation autour de leur arbre 51a par un moteur (non représenté). L'ouverture de communication entre la trémie 19c et la cuve 9b comporte un clapet anti-retour ou un distributeur à palettes 47. Dans la cuve 9b débouche un second conduit 49 raccordé à une source d'air comprimé. Sous l'effet de cette pression, le mélange pâteux est propulsé dans la tubulure 10.

Dans la réalisation de la figure 7, les deux trémies 2, 2a surmontent et alimentent un premier corps tubulaire unique 3 renfermant une vis d'Archimède doseuse et malaxeuse unique 4. Le premier corps tubulaire unique 3 est prolongé par un second corps tubulaire unique 5 renfermant une vis d'Archimède malaxeuse 6 et ou des pales malaxeuses 6b. Chacune des trémies 2, 2a comporte à sa base un dispositif d'ouverture et de fermeture 52, 52a à commande électrique, tel que, par exemple, une électrovanne à tiroir ou un distributeur à palette, pour autoriser ou interdire l'écoulement du constituant solide qu'elle contient. Cette disposition est plus simple que celle représentée à la figure 1, et permet de faire par rapport à cette dernière, l'économie de l'ensemble constitué par les corps tubulaires 3a, 5a, la vis doseuse et malaxeuse 4a, la vis malaxeuse 6a ou les pales malaxeuses 6b, le moteur 20a, l'arrivée d'eau 7a et la tubulure 13a, l'extrémité 18a. Dans la disposition représentée à la figure 7, le dispositif 52 est dans la position autorisant l'écoulement dans le corps cylindrique 3 des produits contenus dans la trémie 2, et le dispositif 52a est dans la position interdisant l'écoulement dans le corps cylindrique 3 des produits contenus dans la trémie 2a. On peut prévoir, si on le désire, la possibilité d'ouvrir partiellement et simultanément les dispositifs 52 et 52a pour permettre l'écoulement simultané des produits contenus dans les trémies 2 et 2a dans des proportions qui peuvent être prédéterminées.

Dans la réalisation de la figure 8, l'installation décrite à la figure 7 comporte de plus un ballon d'eau tiède 53 logé à l'intérieur du châssis métallique 12 sous les corps tubulaires 3 et 5. Le ballon d'eau tiède 53 est relié à une source d'eau froide (non représentée) et au doseur d'eau 8. Il comporte des moyens de chauffage (non représentés) pour chauffer et maintenir tiède l'eau qu'il contient, et une armoire de commande 53a de ces moyens de chauffage. La température de l'eau tiède est prédéterminée compte tenu des conditions d'exploitation de l'installation et en particulier de la température régnant dans l'atelier et de la température des constituants solides des diverses couches à l'arrivée des sacs 16, 16a au-dessus des trémies 17, 17a.

L'installation représentée à la figure 8 comprend également un dispositif de rinçage, après utilisation, des équipements recevant et véhiculant les mélanges aqueux pâteux, de collecte des boues de rinçage et de réutilisation de ces boues pour la préparation des mélanges aqueux pâteux de l'opération suivante. A cet effet, une conduite 58 est disposée le long du périmètre intérieur de la partie supérieure de la trémie 19 et est reliée par une conduite 58a au doseur d'eau 8. La conduite 58 est percée de nombreux trous qui, lorsque la conduite 58 est pleine d'eau, donnent naissance à de nombreux jets d'eau dirigés vers les parois de la trémie 19. Une trémie 54 de collecte des boues de rinçage est par ailleurs disposée par exemple à l'intérieur du châssis 12. A l'intérieur de la trémie 54 sont disposées des pâles 57 entraînées par un moteur 57a. La partie inférieure de la trémie 54 est reliée à une pompe 55 entraînée par un moteur non représenté. La pompe 55 est reliée au doseur d'eau 8 par une conduite 56 qui permet d'injecter les boues contenues dans la trémie 54 dans le circuit d'eau en amont du débitmètre 14, ce qui permet d'utiliser ces boues au lieu d'eau pour la préparation des mélanges aqueux pâteux de l'opération suivante.

Dans la réalisation de la figure 9, l'installation est semblable à celle de la figure 7 mais ne comprend qu'une trémie 2 séparée par exemple en au moins deux parties de trémies 2b, 2c par une cloison de séparation médiane 59. Chacune des deux parties de trémies 2b, 2c peut être équipée d'un cône, respectivement 17b, 17c, pour percer les sacs tels que 16b dans lesquels sont amenés les constituants solides des diverses couches. La trémie 2 est équipée à sa partie inférieure d'un dispositif d'ouverture et de fermeture 52b à commande qui peut être électrique capable de permettre et d'interdire l'écoulement dans le corps cylindrique 3 des constituants solides contenus dans chacune des deux parties de trémies 2b, 2c. On peut également prévoir la possibilité que ce dispositif occupe une ou plusieurs positions intermédiaires permettant l'écoulement simultané des constituants solides contenus dans les deux parties de trémies suivant des proportions variables qui peuvent être prédéterminées. Dans la disposition représentée à la figure 9, le dispositif 52b est dans la position autorisant l'écoulement des produits contenus dans la partie de trémie 2c et interdisant l'écoulement des produits contenus dans la partie de trémie 2b.

Le fonctionnement de l'installation que l'on vient de décrire en référence à la figure 1 est le suivant:

On introduit à l'intérieur des trémies 2, 2a, les mélanges de matières solides, contenus dans les sacs 16, 16a, ou en provenance d'autres silos, correspondant aux deux couches que l'on veut former.

On met en route par exemple le vibreur 15 et le moteur 20 d'entraînement des vis 4 et 6 et/ou 6b. Cette matière pénètre d'abord dans le corps tubulaire 3 où elle est dosée par la vis 4. Le mélange dosé est poussé ensuite dans le corps malaxeur tubulaire 5 dans lequel on injecte de l'eau à un débit et une pression réglés afin d'obtenir à la sortie 18 un mélange pâteux présentant la consistance désirée.

Le mélange pâteux est introduit en continu dans la trémie 19 munie d'un vibreur ou d'aiguilles vibrantes 20b qui alimente par gravité la pompe 9.

Cette pompe 9 propulse le mélange pâteux dans la tubulure souple 10. Ce mélange est pulvérisé par la lance 11 à l'intérieur du répartiteur de coulée 1.

La composition de la matière projetée est à l'état sec par exemple la suivante:
― liant minéral (par exemple bore et/ou acide borique et/ou argile et/ou silicate et/ou ciment alumineux et/ou Portland et/ou phosphatique et/ou magnésien) et/ou organique (par exemple colle synthétique).................... 0 à 100%
― particules inorganiques réfractaires sous forme de grains et/ou de fibres (par exemple chrome magnésie et/ou magnésie et/ou silicate de magnésie et/ou silice et/ou alumine et/ou zircone et/ou zircon et/ou chaux)... 0 à 100%
― particules organiques et/ou de matières carbonées en fibres et/ou en grains... 0 à 30%
― composé tensioactif........... 0 à 5%

On peut ainsi appliquer en continu une première couche de la composition à l'intérieur du répartiteur de coulée.

Pour appliquer une seconde couche de composition différente et de teneur en eau éventuellement différente sur cette première couche, il suffit d'arrêter le moteur 20 d'entraînement en rotation des vis 4 et 6 et de mettre en route le moteur 20a d'entraînement des vis 4a et 6a. La pompe 9 est alors alimentée par un mélange pâteux obtenu à partir des constituants solides contenus dans le sac 16a.

En fin d'opération, il suffit d'envoyer de l'eau dans les corps tubulaires 5 et 5a pour évacuer la matière pâteuse subsistant à l'intérieur des différentes parties de l'installation et éviter que cette matière durcisse et colmate ces dernières.

Le fonctionnement des réalisations des figures 4, 5 et 6 est identique sauf pour ce qui concerne l'arrivée de l'eau d'humidification des différents mélanges solides. Dans la réalisation de la figure 4, l'arrivée d'eau peut se faire dans les corps tubulaires 5, 5a comme dans la réalisation de la figure 1; dans ce cas la trémie 19a, avec ses pales malaxeuses 39a, permet une opération de malaxage supplémentaire. Si les moteurs 20 et 20a sont des moteurs à vitesse variable ou sont équipés de variateurs de vitesse, l'installation représentée à la figure 4 permet de projeter soit le constituant contenu dans la trémie 2 seul, soit le constituant contenu dans la trémie 2a seul, soit un mélange ou plusieurs mélanges différents de ces constituants en faisant fonctionner en même temps les vis doseuses et mélangeuses 4, 4a contenues dans les corps tubulaires 3, 3a à des vitesses respectives déterminées pour obtenir le mélange ou les différents mélanges désiré(s).

Il en est de même pour les réalisations représentées aux figures 5 et 6, pour lesquelles l'arrivée d'eau se fait respectivement dans le malaxeur 43 et dans la cuve 9b. Le mode de réalisation de la figure 5 est particulièrement bien adapté à un fonctionnement continu, alors que celui de la figure 6 est plus adapté à un fonctionnement discontinu mais très souple, la projection devant être interrompue chaque fois qu'il faut remplir la cuve 9b en ouvrant le dispositif 47 du type fermeture à soupape pour permettre le passage dans la cuve 9b des constituants retenus dans la trémie 19c sauf bien entendu si le dispositif 47 est un distributeur à palettes; une fois les constituants dans la cuve 9b, on introduit dans celle-ci par le conduit 48 la quantité d'eau nécessaire pour donner au mélange la consistance voulue: les pales malaxeuses 51 peuvent être actionnées en permanence ou arrêtées lorsqu'on remplit la cuve 9b. Lorsque le mélange est prêt, on met la cuve sous pression d'air comprimé par l'arrivée d'air 49. On a donc un fonctionnement discontinu; mais la composition du mélange peut être modifiée de façon très précise à chaque nouveau remplissage, si on le désire.

Dans la réalisation représentée à la figure 7, on réalise une première couche correspondant au constituant contenu par exemple dans la trémie 2, en commandant l'ouverture du dispositif 52 et en maintenant fermé le dispositif 52a équipant la trémie 2a. Pour appliquer une seconde couche de composition différente correspondant au constituant contenu dans la trémie 2a, il suffit de fermer le dispositif 52, d'ouvrir le dispositif 52a et de régler convenablement, si nécessaire, le débit d'eau. On voit qu'il est également possible d'ouvrir partiellement et simultanément les deux dispositifs 52 et 52a pour réaliser un mélange quelconque des deux constituants contenus respectivement dans les trémies 2 et 2a.

Dans la réalisation de la figure 8, on peut utiliser de l'eau tiède au lieu d'eau froide mais ceci ne change absolument rien au mode de fonctionnement qui est celui décrit ci-dessus pour la réalisation de la figure 7.

Lorsqu'on arrête l'installation pour une durée nécessitant le nettoyage des équipements recevant et véhiculant les produits aqueux pâteux, on nettoie le corps tubulaire 5 comme pour les modes de réalisation des figures 1, 4 et 7, en maintenant l'arrivée d'eau en 7 par la conduite 13 en arrêtant l'extraction de constituants solides. On fait ensuite arriver dans la conduite 58 de l'eau venant du doseur d'eau 8 par la conduite 58a, ce qui provoque la formation de nombreux jets d'eau qui vont nettoyer les parois de la trémie 19. On maintient la pompe 9 en service et on place la buse 11 de projection montée à l'extrémité du flexible 10 au-dessus de la trémie 54 pour récupérer et collecter dans cette trémie 54 les boues de rinçage. On veille à ce que ces boues de rinçage soient très liquides. Lorsque le rinçage est terminé, on arrête l'installation et la pompe 9 et l'on met en service le moteur 57a qui entraîne les pales malaxeuses 57 destinées à maintenir les boues liquides dans leur état. A la reprise des opérations, on met en route la pompe 55 pour injecter les boues très liquides à travers la conduite 56, le doseur d'eau 8 et la conduite 13, par l'arrivée d'eau 7 dans le corps tubulaire 5 à la place d'eau. Le doseur d'eau 8 règle l'arrivée des boues très liquides au débit demandé comme s'il s'agissait d'eau. On évite ainsi la perte des produits restés dans le corps cylindrique 5, la trémie 19, la pompe 9 et le flexible 10 à la fin de l'opération précédente.

Il apparaît clairement que l'on peut ainsi, selon le procédé et au moyen de l'installation conformes à l'invention, réaliser dans d'excellentes conditions techniques et économiques et sans interruption, comme déjà indiqué plus haut, les deux couches de compositions différentes décrites notamment dans la demande de brevet français 2585273 au nom de la demanderesse.

Une première possibilité consiste à réaliser ces deux couches, selon le procédé et au moyen de l'installation conformes à l'invention, sur le revêtement réfractaire permanent du récipient métallurgique, qui est souvent réalisé en briques réfractaires comme schématisé à la figure 4.

Il est par ailleurs connu d'intercaler un isolant entre l'enveloppe métallique extérieure d'un récipient métallurgique, tel que le répartiteur de coulée continue 1 représenté à la figure 4, et le revêtement réfractaire permanent de celui-ci, de manière à minimiser la déformation de cette enveloppe métallique dans le temps sous l'action de la chaleur.

On en vient donc à une autre possibilité avantageuse dont les conditions et les résultats de mise en oeuvre sont représentés à la figure 10.

Cette figure 10 représente une vue en coupe transversale d'un répartiteur de coulée continue 1. La demi-vue de droite représente l'enveloppe métallique extérieure 60 de ce répartiteur. Un certain nombre de tiges d'ancrage métalliques 61 sont soudées sur la face intérieure du fond 62 et des parois latérales 63 du répartiteur 1. Chaque tige d'ancrage 61 est recouverte d'un capuchon 64 dont la fonction sera précisée plus loin. Le fond 62 du répartiteur est percé d'au moins un trou 65 pour la coulée du métal liquide, et une brique de siège 66 est placée au-dessus de chaque trou 65.

On dispose selon le procédé et au moyen d'une installation conformes à l'invention successivement quatre couches sur la face intérieure du fond 62 et des parois latérales 63 du répartiteur 1, comme représenté sur la demi-vue de gauche de la figure 10:
― une couche isolante 67 permanente destinée à isoler thermiquement l'enveloppe métallique 60 du répartiteur 1 pour minimiser la déformation de celle-ci sous l'action de la chaleur;
― une couche réfractaire permanente 68;
― les deux couches isolantes réfractaires 69, 70, de compositions différentes décrites notamment dans la demande française 2585273 précitée.

Les tiges d'ancrage 61 servent à ancrer solidement les couches permanentes 67 et 68 au fond 62 et aux parois latérales 63 du répartiteur 1, de façon à permettre de renverser celui-ci pour faire tomber après utilisation les couches d'usure 69 et 70 en vue de leur remplacement conformément à l'invention.

On projette donc la première couche 67 isolante selon le procédé et au moyen de l'installation conformes à l'invention. Cette couche peut avoir avantageusement la composition suivante:

Les capuchons 64 empêchent que les têtes des tiges d'ancrage 61, qui ont dans la disposition représentée une forme en queue de carpe, ne soient recouvertes par le matériau de la couche 67 pendant la réalisation de cette dernière. Les capuchons 64 servent également à délimiter pour un opérateur l'épaisseur X1, X2, X3 à prévoir pour cette couche 67 en différents points du répartiteur.

Après le dépôt de la première couche 67, on retire les capuchons et on procède au dépôt par projection, toujours selon le procédé et au moyen de l'installation conformes à l'invention, de la couche réfractaire permanente 68 qui est un béton réfractaire connu par lui-même. La couche 68 peut être projetée immédiatement après la couche 67.

On laisse de préférence la couche de béton réfractaire 68 sécher et faire sa prise avant de réaliser les deux couches isolantes et réfractaires 69 et 70, mais on pourrait projeter les quatre couches 67, 68, 69 et 70 l'une derrière l'autre sans interruption ou quasiment sans interruption, en cas de besoin, si les constituants des couches 68 et 69 adjacentes sont compatibles. On pourrait alors utiliser pour cela une installation conforme à l'invention comportant quatre trémies ou parties de trémies contenant chacune respectivement le constituant solide de l'une des couches 67 à 70, ou utiliser une installation à deux trémies ou parties de trémies et vider ces dernières après projection des couches 69 et 70.

Bien entendu, l'invention n'est pas limitée aux exemples que l'on vient de décrire et on peut apporter à ceux-ci de nombreuses modifications sans sortir du cadre de l'invention.

On peut ainsi prévoir, pour réaliser, par exemple, trois couches de compositions différentes, soit trois trémies contenant trois constituants différents, soit deux trémies contenant deux constituants différents que l'on peut projeter soit seuls, soit mélangés l'un à l'autre suivant des proportions variables: les deux ou trois trémies peuvent être équipées chacune d'au moins une vis doseuse et malaxeuse suivant l'un des modes de réalisation représentés aux figures 1, 4, 5 et 6, soit être munies chacune d'un dispositif d'ouverture et de fermeture 52 et être desservies par une vis doseuse et malaxeuse unique 4 suivant l'un des modes de réalisation représentés aux figures 7 et 8. On peut également associer des trémies et/ou des parties de trémies en combinant les modes de réalisation des figures 7 et 9.

De même, chacun des modes de réalisation représentés aux figures 1, 4, 5, 6 et 9 peut être équipé d'un ballon d'eau tiède 53 muni des moyens de chauffage et de commande correspondants, et/ou d'un dispositif de collecte et de réutilisation des boues de rinçage.

Les vis doseuses et malaxeuses, les vis ou pales malaxeuses, les pompes décrites peuvent être remplacées par des équipements équivalents.

Les vibreurs 15, 15a, 20b des trémies 2, 2a, 19 peuvent être remplacés par d'autres moyens pour faciliter l'écoulement de la matière pulvérulente, tels que des aiguilles vibrantes.

Enfin, on peut également combiner plusieurs équipements décrits dans divers modes de réalisation de la présente invention et d'autres équipements nécessaires pour préparer de manière satisfaisante dans l'installation chacun des constituants des différentes couches à partir des matières premières ou de mélanges de ces matières premières. En particulier, la trémie intermédiaire 19d pourrait être alimentée en constituants solides au moyen d'une bande transporteuse ou par voie pneumatique. De même, on pourrait équiper la trémie 19, représentée à la figure 1, de pales malaxeuses, identiques aux pales 57 équipant la trémie 54 de collecte des boues de rinçage représentée à la figure 8, montées directement sur l'arbre 38b d'entraînement du rotor 21 de la pompe 9: ces pales auraient pour effet de faciliter l'alimentation de la pompe 9 en mélange pâteux qui s'écoule sinon par gravité, sous l'action du vibreur ou des aiguilles 20b, de la trémie 19 dans la pompe 9.

On peut également, pour donner une souplesse d'utilisation maximale à l'installation, munir chaque trémie ou partie de trémie d'un dispositif de vidange rapide, par exemple par inversion du sens de rotation des vis doseuses et malaxeuses 4 et récupération du constituant solide dans une trémie et/ou des sacs, ce qui permettrait de changer rapidement de constituant solide à projeter.

Enfin, dans le mode de réalisation de la figure 10, chacune des couches 67 à 70 peut elle-même être remplacée par au moins deux couches de granulométries et/ou compositions différentes projetées en mettant en oeuvre le procédé et/ou l'installation conforme(s) à l'invention.

## Revendications

1. Procédé pour appliquer un revêtement isolant et réfractaire constitué d'au moins deux couches d'épaisseurs égales ou inégales, de compositions différentes et de teneurs en eau égales ou différentes sur des surfaces telles que l'intérieur de récipients métallurgiques (1), par lequel on applique successivement sur les surfaces au moins deux produits aqueux, pâteux et durcissables, caractérisé en ce que pour chaque couche de matière différente, les produits correspondants, pulvérulents et/ou fibreux alimentent successivement, de manière continue ou discontinue une seule et même machine (11) de projection sur la surface à revêtir.

2. Procédé conforme à la revendication 1, caractérisé en ce que pour chaque couche, l'ensemble des constituants solides nécessaire à la formation de la couche est introduit successivement en continu ou en discontinu dans un corps tubulaire (3), (3a) renfermant une vis d'Archimède (4), (4a), après quoi l'ensemble des constituants est envoyé successivement en continu dans un corps tubulaire (5), (5a) renfermant une vis d'Archimède (6, 6a) et/ou des pales malaxeuses (6b) dans lequel on introduit en (7), (7a) ou en (19a) en continu la quantité d'eau nécessaire par l'intermédiaire d'un doseur d'eau (14) pour obtenir la consistance pâteuse désirée pour chacune des couches, les mélanges pâteux résultants sont ensuite envoyés successivement par gravité dans une trémie (19), (19c), (19d) ou convoyés dans une trémie (19a) à l'aide de pales malaxeuses (39a) vers une pompe unique (9, 9a) et/ou dans une cuve mélangeuse sous pression (9b) commune(s) puis poussés successivement par ces moyens de propulsion dans une tubulure unique (10) à l'extrémité de laquelle les différents mélanges pâteux sont projetés à tour de rôle, sous pression, à travers la même lance (11) sur la surface à revêtir.

3. Procédé conforme à la revendication 2, caractérisé en ce que la cuve mélangeuse (9b) est alimentée en eau par un conduit (48) venant du doseur d'eau (14) afin d'obtenir la consistance pâteuse désirée pour chacun des mélanges lorsque les constituants solides de chacun des mélanges ne sont pas mélangés et humidifiés à travers le système des corps tubulaires (3, 3a; 5, 5a) comportant les moyens (4), (4a), (6), (6a) et (7), (7a) mais véhiculés uniquement à sec dans les corps tubulaires (3), (3a).

4. Procédé conforme à la revendication 2 ou à la revendication 3, caractérisé en ce qu'on fait arriver de l'air comprimé dans la cuve (9b) par un conduit (49).

5. Procédé conforme à la revendication 1, caractérisé en ce que pour chaque couche, l'ensemble des constituants solides nécessaire à la formation de la couche est introduit successivement, en continu ou en discontinu dans un corps tubulaire (3), (3a) renfermant une vis d'Archimède (4c), (4d), après quoi l'ensemble des constituants est envoyé successivement en continu dans une trémie à fond incliné ou horizontal (19d) munie de pales ou d'une roue dentée (41) animée d'un mouvement rotatif ou d'une vis d'Archimède (39) destinée(s) à alimenter en constituants pulvérulents un corps tubulaire (43) disposé sensiblement de manière verticale et renfermant une vis d'Archimède (44), vers laquelle débouche une arrivée d'eau prédosée (46), cette vis (44) étant prolongée d'une pale et/ou d'une vis malaxeuse(s) (45) elle(s)-même(s) prolongée(s) d'une pompe à vis (9c), l'ensemble étant animé par un moteur (22a), et en ce que cette pompe pousse successivement les mélanges pâteux obtenus sous pression dans une tubulure unique (10) à l'extrémité de laquelle ces différents mélanges pâteux sont projetés à tour de rôle, sous pression, à travers la même lance (11) sur la surface à revêtir.

6. Procédé conforme à la revendication 5, caractérisé en ce que les constituants pulvérulents sont envoyés successivement en continu dans une trémie (19d) au moyen d'une bande transporteuse, ou de manière pneumatique.

7. Procédé conforme à l'une des revendications 1 à 6, caractérisé en ce que l'on chauffe au préalable pour la tiédir l'eau nécessaire pour obtenir la consistance pâteuse désirée pour chacune des couches.

8. Procédé conforme à l'une des revendications 1 à 7, caractérisé en ce que, en fin d'opération, on rince à l'eau les matériels (19, 9, 10, 11) recevant et véhiculant les produits aqueux pâteux, on récupère les boues de rinçage et on les utilise dans l'opération suivante à la place d'eau pour obtenir la consistance pâteuse désirée pour chacune des couches.

9. Procédé conforme à l'une des revendications 1 à 8, caractérisé en ce que l'on applique successivement au moins quatre couches sur la surface à revêtir, au moins une première couche isolante permanente, puis au moins une couche réfractaire permanente, enfin au moins deux couches isolantes réfractaires.

10. Installation pour appliquer un revêtement isolant et réfractaire constitué d'au moins deux couches d'épaisseurs égales ou inégales, de compositions différentes et de teneurs en eau égales ou différentes, sur des surfaces telles que par exemple l'intérieur de récipients métallurgiques (1), par lequel on applique successivement sur les surfaces au moins deux produits aqueux, pâteux et durcissables, caractérisée en ce qu'elle comprend deux paires de corps tubulaires (3, 5; 3a, 5a) renfermant chacun respectivement une vis d'Archimède (4, 4a) doseuse et une vis et/ou des pales malaxeuses, des moyens pour alimenter chacune des paires de corps tubulaires (3, 5; 3a, 5a) par les constituants solides de chacune des couches à former, les seconds corps tubulaires (5, 5a) comportant chacun une arrivée d'eau (7, 7a) reliée à des moyens (8) permettant d'introduire en continu dans ces corps tubulaires la quantité d'eau nécessaire pour obtenir la consistance pâteuse désirée pour chacune des couches, des moyens étant prévus pour envoyer le mélange sortant soit des deux corps tubulaires (3, 5) de la première paire, soit des deux autres corps tubulaires (3a, 5a) vers une pompe (9) reliée à une tubulure (10) unique de projection du mélange.

11. Installation conforme à la revendication 10, caractérisée en ce que les vis d'Archimède et/ou les pales (4, 4a; 6, 6a; 6b) sont montées suivant un axe sensiblement horizontal.

12. Installation conforme à l'une des revendications 10 ou 11, caractérisée en ce que le corps tubulaire (5, 5a) renfermant la vis d'Archimède et/ou les pales malaxeuses est relié à une armoire (8) renfermant des moyens (14) pour régler la pression et le débit de l'eau.

13. Installation conforme à l'une des revendications 10 à 12, caractérisée en ce que chaque corps tubulaire (3, 3a) renfermant la vis d'Archimède doseuse et malaxeuse est surmonté par une trémie (2, 2a) d'introduction des constituants solides du mélange comportant des moyens (15, 15a) pour faciliter l'écoulement du mélange dans le corps tubulaire.

14. Installation conforme à l'une des revendications 10 à 13, caractérisée en ce que l'extrémité (18, 18a) de chaque corps tubulaire (5, 5a) renfermant la vis d'Archimède et/ou les pales malaxeuse(s) débouche au-dessus d'une trémie (19) unique d'introduction du mélange pâteux dans la pompe (9).

15. Installation conforme à l'une des revendications 13 ou 14, caractérisée en ce que les moyens pour faciliter l'écoulement comprennent un vibreur et/ou des aiguilles vibrantes (15, 15a, 20b) associé à chaque trémie (2, 2a, 19).

16. Installation conforme à l'une des revendications 10 à 15, caractérisée en ce que les deux vis d'Archimède et/ou les pales (4, 4a; 6, 6a; 6b) sont montées sur le même axe et sont entraînées en rotation par le même moteur (20, 20a).

17. Installation conforme à l'une des revendications 10 à 16, caractérisée en ce que la vis d'Archimède et/ou les pales montée(s) dans le corps tubulaire (5, 5a) comportant l'arrivée d'eau (7, 7a) a un pas et un diamètre plus importants que celle montée dans l'autre corps tubulaire (3, 3a) alimenté par les constituants solides.

18. Installation conforme à l'une des revendications 10 à 17, caractérisée en ce que la pompe (9) est située sensiblement dans l'axe vertical de la trémie (19).

19. Installation conforme à l'une des revendications 14 à 17, caractérisée en ce que l'axe de la pompe (9a) est sensiblement horizontal.

20. Installation conforme à l'une des revendications 10 à 19, caractérisée en ce qu'elle comprend de plus un réservoir d'eau tiède (53) muni de moyens pour tiédir l'eau et d'un coffret de commande (53a) de ces moyens.

21. Installation conforme à l'une des revendications 10 à 20, caractérisée en ce qu'elle comprend de plus des moyens (58) pour rincer après utilisation les équipements (19, 9, 10, 11) recevant et véhiculant les mélanges aqueux pâteux, des moyens (54) pour collecter et stocker les boues de rinçage et des moyens (55, 56) pour reprendre ces boues et les utiliser pendant l'opération suivante pour la préparation des mélanges aqueux pâteux.

22. Installation conforme à l'une des revendications 10 à 21, caractérisée en ce que les deux seconds corps tubulaires sont confondus en un seul second corps sensiblement tubulaire (5, 43, 9b) muni d'une arrivée d'eau (7, 46, 48) et de moyens (6, 6b, 44, 51) pour malaxer les mélanges aqueux, pâteux.

23. Installation conforme à la revendication 22, caractérisée en ce que les deux premiers corps tubulaires (3, 3a) sont confondus en un premier corps tubulaire unique (3) qui dessert les trémies (2, 2a) et/ou parties de trémies (2b, 2c) contenant les constituants solides de chacune des couches à former, et qui renferme une vis d'Archimède doseuse et malaxeuse (4), et en ce que chacune des trémies (2, 2a) ou parties de trémies (2b, 2c) contenant les divers constituants solides de chacune des couches à former est équipée de moyens (52, 52a; 52b) permettant ou interdisant l'écoulement du constituant solide qu'elle contient.

24. Installation conforme à la revendication 22, les deux premiers corps tubulaires (3, 3a) étant distincts l'un de l'autre, caractérisée en ce qu'elle comprend de plus, en amont du second corps sensiblement tubulaire unique (43, 9b), une trémie intermédiaire (19d, 19c) équipée de moyens d'évacuation continue (39, 41) ou discontinue (47) des constituants de chacune des couches à former.

25. Installation conforme à la revendication 24, caractérisée en ce que le second corps sensiblement tubulaire unique (43, 9b) est muni de moyens formant pompe (9c, 49).
26. Revêtement isolant et réfractaire obtenu par le procédé conforme à l'une des revendications 1 à 9 et/ou au moyen de l'installation conforme à l'une des revendications 10 à 25, caractérisé en ce qu'il comprend au moins quatre couches successives de compositions différentes, à savoir au moins une couche isolante permanente (67), au moins une couche réfractaire permanente (68), et au moins deux couches isolantes réfractaires de compositions différentes (69, 70).

## Claims

1. A method of applying an insulating refractory coating made up of at least two layers of equal or unequal thickness, different compositions and equal or different water contents, on to surfaces such as the interior of metallurgical vessels (1), at least two aqueous pasty hardenable products being successively applied to the surfaces by the method, characterised in that in the case of each layer of different material, the corresponding products, which are pulverulent and/or fibrous, successively supply, either continuously or discontinuously, a single machine (11) for spraying on to the surface to be coated.

2. A method according to claim 1, characterised in that in the case of each layer, the set of solid constituents for forming the layer is successively introduced, continuously or discontinuously, into a tubular member (3, 3a) containing a spiral conveyor (4, 4a) after which the set of constituents is successively and continuously fed to a tubular member (5, 5a) containing a spiral conveyor (6, 6a) and/or mixing blades (6b) into which the necessary amount of water is continuously introduced at (7, 7a or 19a) by a water metering device (14) in order to obtain the desired pasty consistency for each layer, the resulting pasty mixtures are then successively fed by gravity to a hopper (19, 19c, 19d) or are fed via mixing blades (39a) in a hopper (19a) to a common single pump (9, 9a) and/or a tank (9b) under pressure and are then successively fed by these propulsion means to a single pipe system (10) at the end of which the various pasty mixtures are successively sprayed under pressure through the same lance (11) on to the surface to be coated.

3. A method according to claim 2, characterised in that the mixing tank (9b) is supplied with water through a duct (48) coming from the water metering device (14) in order to obtain the desired pasty consistency for each of the mixtures when the solid constituents of each mixture are not mixed and moistened via the system of tubular members (3, 3a; 5, 5a) comprising the means (4, 4a, 6, 6a and 7, 7a) but are only conveyed dry in the tubular members (3, 3a).

4. A method according to claim 2 or claim 3, characterised in that compressed air is supplied to the tank (9b) by a duct (49).

5. A method according to claim 1, characterised in that in the case of each layer, the set of solid constituents for forming the layer is successively introduced, either continuously or discontinuously, into a tubular member (3, 3a) containing a spiral conveyor (4c, 4d) after which the set of constituents is successively and continuously fed to a hopper (19d) having an inclined or horizontal bottom and equipped with blades or a rotatably-driven toothed wheel (41) or a spiral conveyor (39) for supplying pulverulent constituents to a tubular member (43) disposed substantially vertically and containing a spiral conveyor (44) into which a pre-metered water inlet (46) opens, the conveyor being prolonged by a mixing blade and/or screw (45) which in turn is prolonged by a screw pump (9c), the assembly being driven by a motor (22a) and the pump successively pushes the resulting pasty mixtures under pressure into a single pipe system (10), at the end of which the various pasty mixtures are successively sprayed under pressure through the same lance (11) on to the surface to be coated.

6. A method according to claim 5, characterised in that the pulverulent constituents are successively and continuously fed to a hopper (19d) by a conveyor belt or by pneumatic means.

7. A method according to any of claims 1 to 6, characterised in that the water necessary to obtain the desired pasty consistency for each layer is previously warmed.

8. A method according to any of claims 1 to 7, characterised in that at the end of the operation, the equipment (19, 9, 10, 11) receiving and conveying the pasty aqueous products is rinsed with water, and the rinsing sludges are recovered and used in the subsequent operation instead of water to obtain the desired pasty consistency for each layer.

9. A method according to any of claims 1 to 8, characterised in that at least four layers are successively applied to the surface to be coated, i.e. at least one first permanent insulating layer followed by at least one permanent refractory layer and finally by at least two refractory insulating layers.

10. An installation for applying an insulating refractory coating comprising at least two layers of equal or unequal thickness, different compositions and equal or different water contents on to surfaces such as the interior of metallurgical vessels (1), at least two aqueous pasty hardenable products being successively applied to the surface by the installation, the installation being characterised in that it comprises two pairs of tubular members (3, 5; 3a, 5a) each containing a respective metering spiral conveyor (4; 4a) and a mixing screw and/or blades, and means for supplying each pair of tubular members (3, 5; 3a, 5a) with the solid constituents of each layer to be formed, the second tubular members (5, 5a) each comprising a water inlet (7, 7a) connected to means (8) for continuously supplying the tubular members with the quantity of water necessary to obtain the desired pasty consistency for each layer, means being provided whereby the mixture coming from the two tubular members (3, 5) in the first pair or the other two tubular members (3a, 5a) is fed to a pump (9) connected to a single pipe system (10) for spraying the mixture.

11. An installation according to claim 10, characterised in that the spiral conveyor and/or blades (4, 4a; 6, 6a; 6b) are mounted according to a substantially horizontal axis.

12. An installation according to claim 10 or 11, characterised in that the tubular member (5, 5a) containing the spiral conveyor and/or the mixing blades is connected to a cabinet (8) containing means (14) for adjusting the pressure and flow rate of water.

13. An installation according to any of claims 10 to 12, characterised in that each tubular member (3, 3a) containing the metering and mixing spiral conveyor is surmounted by a hopper (2, 2a) for introducing the solid constituents of the mixture and comprising means (15, 15a) for facilitating the flow of mixture in the tubular member.

14. An installation according to any of claims 10 to 13, characterised in that the end (18, 18a) of each tubular member (5, 5a) containing the mixing spiral conveyor and/or blades opens above a single hopper (19) for introducing the pasty mixture into the pump (9).

15. An installation according to claim 13 or 14, characterised in that the flow-facilitating means comprise a vibrator and/or vibrating needles (15, 15a, 20b) associated with each hopper (2, 2a, 19).

16. An installation according to any of claims 10 to 15, characterised in that the two spiral conveyors and/or the blades (4, 4a;6, 6a; 6b) are mounted on the same shaft and driven in rotation by the same motor (20, 20a).

17. An installation according to any of claims 10 to 16, characterised in that the spiral conveyor and/or the blades mounted in the tubular member (5, 5a) comprising the water inlet (7, 7a) has a larger pitch and diameter than that mounted in the other tubular member (3, 3a) supplied with the solid constituents.

18. An installation according to any of claims 10 to 17, characterised in that the pump (9) is disposed substantially along the vertical axis of the hopper (19).

19. An installation according to any of claims 14 to 17, characterised in that the axis of the pump (9a) is substantially horizontal.

20. An installation according to any of claims 10 to 19, characterised in that it also comprises a warm water reservoir (53) provided with means for warming the water and a control cabinet (53a) for these means.

21. An installation according to any of claims 10 to 20, characterised in that it also comprises means (58) for rinsing, after use, the equipment (19, 9, 10, 11) receiving and conveying the pasty aqueous mixtures, means (54) for collecting and storing the rinsing sludges and means (55, 56) for recovering the sludges and using them during the subsequent operation for preparing the pasty aqueous mixtures.

22. An installation according to any of claims 10 to 21, characterised in that the two second tubular members are combined in a single substantially tubular second member (5, 43, 9b) comprising a water inlet (7, 46, 48) and means (6, 6b, 44, 51) for mixing the aqueous pasty mixtures.

23. An installation according to claim 22, characterised in that the two first tubular members (3, 3a) are combined into a single first tubular member (3) which serves the hoppers (2, 2a) and/or parts of hoppers (2b, 2c) containing the solid constituents of each layer to be formed, and which contains a metering and mixing spiral conveyor (4), and each hopper (2, 2a) or hopper part (2b, 2c) containing the various solid constituents of each layer to be formed is equipped with means (52, 52a; 52b) enabling or preventing the solid constituent therein from flowing.

24. An installation according to claim 22, the two first tubular members (3, 3a) being separate from one another, characterised in that it also comprises, upstream of the single second substantially tubular member (43, 9b), an intermediate hopper (19d, 19c) equipped with means for continuous (39, 41) or discontinuous (47) evacuation of the constituents of each layer to be formed.

25. An installation according to claim 24, characterised in that the single second substantially tubular member (43, 9b) comprises means forming a pump (9c, 49).

26. An insulating refractory coating obtained by the method according to any of claims 1 to 9, and/or by the installation according to any of claims 10 to 25, characterized in that it comprises at least four successive layers of different composition, i.e. at least one permanent insulating layer (67), at least one permanent refractory layer (68), and at least two refractory insulating layers of different composition (69, 70).

## Patentansprüche

1. Verfahren zum Anbringen einer isolierenden und feuerfesten Auskleidung aus mindestens zwei Lagen gleicher oder unterschiedlicher Dicke mit unterschiedlichen Zusammensetzungen und gleichen oder unterschiedlichen Wassergehalten an Oberflächen wie der Innenseite von metallurgischen Gefäßen (1), nach welchem Verfahren nacheinander mindestens zwei wäßrige, breiartige und härtbare Produkte auf die Oberflächen aufgebracht werden, dadurch gekennzeichnet, daß für jede Lage unterschiedlichen Materials die entsprechenden pulverförmigen und/oder faserigen Produkte nacheinander kontinuierlich oder diskontinuierlich ein und derselben Maschine (11) zum Aufspritzen auf die auszukleidende Oberfläche zugeführt werden.

2. Verfahren nach Anspruch 1, dadurch gekennzeichnet, daß für jede Lage die Gesamtheit der zur Bildung der Lage erforderlichen festen Bestandteile nach und nach kontinuierlich oder diskontinuierlich in einen rohrförmigen Körper (3), (3a) eingebracht werden, der eine archimedische Schnecke (4), (4a) enthält, wonach die Gesamtheit der Bestandteile nach und nach kontinuierlich in einen eine archimedische Schnecke (6), (6a) und/oder Knetschaufeln (6b) enthaltenden rohrförmigen Körper (5), (5a) befördert wird, in den bei (7),(7a) oder bei (19a) kontinuierlich die erforderliche Wassermenge mittels eines Wasserdosierers (14) eingeleitet wird, um die für jede der Lagen gewünschte breiartige Konsistenz zu erhalten, wobei die resultierenden breiartigen Mischungen anschließend nacheinander unter der Wirkung der Schwerkraft in einen Bunker (19), (19c), (19d) oder in einem Bunker (19a) mit Hilfe von Knetschaufeln (39a) befördert zu einer einzigen Pumpe (9, 9a) und/oder in einen gemeinsamen unter Druck stehenden Mischbehälter (9b) transportiert werden und dann durch diese Antriebsmittel nacheinander in eine einzige Leitung (10) gedrückt werden, an derem Ende die verschiedenen breiartigen Mischungen der Reihe nach unter Druck durch ein und dieselbe Lanze (11) auf die auszukleidende Oberfläche gespritzt werden.

3. Verfahren nach Anspruch 2, dadurch gekennzeichnet, daß der Mischbehälter (9b) durch eine vom Wasserdosierer (14) kommende Leitung (48) mit Wasser gespeist wird, um die für jede der Mischungen gewünschte breiartige Konsistenz zu erreichen, wenn die festen Bestandteile jeder der Mischungen nicht innerhalb des Systems der die Einrichtungen (4), (4a), (6), (6a) und (7), (7a) enthaltenden rohrförmigen Körper (3, 3a; 5, 5a) gemischt und befeuchtet werden, sondern in den rohrförmigen Körpern (3),(3a) lediglich trocken transportiert werden.

4. Verfahren nach Anspruch 2 oder 3, dadurch gekennzeichnet, daß in den Behälter (9b) durch eine Leitung (49) Druckluft eintreten gelassen wird.

5. Verfahren nach Anspruch 1, dadurch gekennzeichnet, daß für jede Lage die Gesamtheit der zur Bildung der Lage erforderlichen festen Bestandteile nach und nach kontinuierlich oder diskontinuierlich in einen eine archimedische Schnecke (4c), (4d) enthaltenden rohrförmigen Körper (3), (3a) eingebracht werden, worauf die Gesamtheit der Bestandteile nach und nach kontinuierlich in einen Bunker (19d) mit geneigtem oder horizontalen Boden befördert wird, welcher Bunker mit Schaufeln oder einem mit einer Drehbewegung angetriebenen Zahnrad (41) oder mit einer archimedischen Schnecke (39) ausgestattet ist, welche(s) dazu bestimmt ist (sind), einen rohrförmigen Körper (43) mit pulverförmigen Bestandteilen zu beschicken, der im wesentlichen vertikal angeordnet ist, und eine archimedische Schnecke (44) enthält, gegen die ein Zulauf (46) für vordosiertes Wasser gerichtet ist, wobei diese Schnecke (44) durch eine Knetschaufel und/oder eine Mischschnecke (45) verlängert ist, die ihrerseits durch eine Schraubenpumpe (9c) verlängert ist (sind), und die gesamte Anordnung von einem Motor (22a) angetrieben wird, und daß diese Pumpe die erhaltenen breiartigen Mischungen nacheinander unter Druck in eine einzige Leitung (10) drückt, an derem Ende diese verschiedenen breiartigen Mischungen der Reihe nach unter Druck durch ein und dieselbe Lanze (11) auf die auszukleidende Oberfläche gespritzt werden.

6. Verfahren nach Anspruch 5, dadurch gekennzeichnet, daß die pulverförmigen Bestandteile nacheinander kontinuierlich mittels eines Förderbandes oder pneumatisch in einen Bunker (19d) transportiert werden.

7. Verfahren nach einem der Ansprüche 1 bis 6, dadurch gekennzeichnet, daß das erforderliche Wasser vorher erwärmt wird, um es zur Erzielung der für jede der Lagen gewünschten breiartigen Konsistenz lauwarm zu machen.

8. Verfahren nach einem der Ansprüche 1 bis 7, dadurch gekennzeichnet, daß am Ende des Arbeitsvorganges die die breiartigen wäßrigen Produkte aufnehmenden und transportierenden Einrichtungen (19, 9, 10, 11) mit Wasser gespült werden, die Spülschlämme gesammelt und im nachfolgenden Arbeitsvorgang anstelle des Wassers verwendet werden, um die für jede der Lagen gewünschte breiartige Konsistenz zu erhalten.

9. Verfahren nach einem der Ansprüche 1 bis 8, dadurch gekennzeichnet, daß man nacheinander mindestens vier Lagen auf die auszukleidende Oberfläche aufbringt, nämlich mindestens eine bleibende, isolierende erste Lage, sodann mindestens eine bleibende, feuerfeste Lage und schließlich mindestens zwei isolierende, feuerfeste Lagen.

10. Vorrichtung zum Anbringen einer isolierenden und feuerfesten Auskleidung aus mindestens zwei Lagen gleicher oder unterschiedlicher Dicke mit unterschiedlichen Zusammensetzungen und gleichen oder unterschiedlichen Wassergehalten, an Oberflächen wie der Innenseite von metallurgischen Gefäßen, mit welcher Vorrichtung nacheinander mindestens zwei wäßrige breiartige und härtbare Produkte auf die Oberflächen aufgebracht werden, dadurch gekennzeichnet, daß sie zwei Paare von rohrförmigen Körpern (3, 5; 3a, 5a), die jeweils eine archimedische Dosierschnecke (4, 4a) und eine Mischschnecke und/oder Knetschaufeln enthalten, und Mittel zum Beschicken jedes der Paare von rohrförmigen Körpern (3, 5; 3a, 5a) mit den festen Bestandteilen jeder der zu bildenden Lagen enthält, wobei die zweiten rohrförmigen Körper (5, 5a) jeweils einen Wasserzulauf (7, 7a) umfassen, der mit Mitteln (8) verbunden ist, die erlauben, kontinuierlich die zur Erzielung der für jede der Lagen gewünschten breiartigen Konsistenz erforderliche Wassermenge in diesen rohrförmigen Körper einzuleiten, und wobei Mittel vorgesehen sind, um die entweder aus den rohrförmigen Körpern (3, 5) des ersten Paares oder aus den zwei anderen rohrförmigen Körpern (3a, 5a) austretende Mischung zu einer mit einer einzigen Leitung (10) zum Spritzen der Mischung verbundenen Pumpe (9) zu transportieren.

11. Vorrichtung nach Anspruch 10, dadurch gekennzeichnet, daß die archimedischen Schnecken und/oder die Schaufeln (4, 4a; 6, 6a; 6b) längs einer im wesentlichen horizontalen Achse montiert sind.

12. Vorrichtung nach Anspruch 10 oder 11, dadurch gekennzeichnet, daß der die archimedische Schnecke und/oder die Knetschaufeln enthaltende rohrförmige Körper (5, 5a) an einen Mittel (14) zum Regeln des Drucks und des Durchsatzes des Wassers enthaltenden Schaltschrank (8) angeschlossen ist.

13. Vorrichtung nach einem der Ansprüche 10 bis 12, dadurch gekennzeichnet, daß jeder die archimedische Dosier- und Mischschnecke enthaltende rohrförmige Körper (3, 3a) von einem Bunker (2, 2a) zur Zufuhr der festen Bestandteile der Mischung überlagert ist, der Mittel (15, 15a) zur Erleichterung des Auslaufens der Mischung in den rohrförmigen Körper besitzt.

14. Vorrichtung nach einem der Ansprüche 10 bis 13, dadurch gekennzeichnet, daß das Ende (18, 18a) jedes die archimedische Mischschnecke und/oder die Knetschaufeln enthaltenden rohrförmigen Körpers über ein und demselben Bunker (19) zum Einleiten der breiartigen Mischung in die Pumpe (9) ausmündet.

15. Vorrrichtung nach Anspruch 13 oder 14, dadurch gekennzeichnet, daß die Mittel zur Erleichterung des Auslaufens einen Vibrator und/oder vibrierende Stäbe (15, 15a, 20b) umfassen, die jedem Bunker (2, 2a, 19) zugeordnet sind.

16. Vorrichtung nach einem der Ansprüche 10 bis 15, dadurch gekennzeichnet, daß die zwei archimedischen Schnecken und/oder die Schaufeln (4, 4a; 6, 6a; 6b) auf ein und derselben Achse montiert sind und von ein und demselben Motor (20, 20a) angetrieben werden.

17. Vorrichtung nach einem der Ansprüche 10 bis 16, dadurch gekennzeichnet, daß die in dem den Wasserzulauf (7, 7a) enthaltenden rohrförmigen Körper (5, 5a) montierte(n) archimedische Schnecke und/oder Schaufeln eine größere Steigung und einen größeren Durchmesser besitzen als die in dem anderen, mit den festen Bestandteilen beschickten rohrförmigen Körper (3, 3a) montierten.

18. Vorrichtung nach einem der Ansprüche 10 bis 17, dadurch gekennzeichnet, daß die Pumpe (9) im wesentlichen in der Vertikalachse des Bunkers (19) angeordnet ist.

19. Vorrichtung nach einem der Ansprüche 14 bis 17, dadurch gekennzeichnet, daß die Achse der Pumpe (9a) im wesentlichen horizontal verläuft.

20. Vorrichtung nach einem der Ansprüche 10 bis 19, dadurch gekennzeichnet, daß sie weiters ein Reservoir (53) für lauwarmes Wasser enthält, das mit Mitteln zum Lauwarmmachen des Wassers und einem Steuerschrank (53a) zum Steuern dieser Mittel ausgestattet ist.

21. Vorrichtung nach einem der Ansprüche 10 bis 20, dadurch gekennzeichnet, daß sie weiters Mittel (58) zum Spülen der die wäßrigen, breiartigen Mischungen aufnehmenden und transportierenden Einrichtungen (19, 9, 10, 11) nach Gebrauch, Mittel (54) zum Sammeln und Lagern der Spülschlämme und Mittel (55, 56) zum Entnehmen und Verwenden derselben für die Zubereitung der wäßrigen, breiartigen Mischungen während des darauffolgenden Arbeitsvorganges enthält.

22. Vorrichtung nach einem der Ansprüche 10 bis 21, dadurch gekennzeichnet, daß die beiden zweiten rohrförmigen Körper zu einem einzigen zweiten im wesentlichen rohrförmigen Körper (5, 43, 9b) vereinigt sind, der mit einem Wasserzulauf (7, 46, 48) und mit Mitteln (6, 6b, 44, 51) zum Mischen der wäßrigen, breiartigen Mischungen ausgestattet ist.

23. Vorrichtung nach Anspruch 22, dadurch gekennzeichnet, daß die beiden ersten rohrförmigen Körper (3, 3a) zu einem einzigen ersten rohrförmigen Körper (3) vereinigt sind, der von den Bunkern (2, 2a) und/oder von Bunkerteilen (2b, 2c) versorgt wird, die die festen Bestandteile jeder der zu bildenden Lagen enthalten, und der eine archimedische Dosier- und Mischschnecke (4) enthält, und daß jeder der die verschiedenen festen Bestandteile jeder der zu bildenden Lagen enthaltenden Bunker (2, 2a) oder Bunkerteile (2b, 2c) mit Mitteln (52, 52a; 52b) versehen ist, die das Auslaufen des von ihm enthaltenen Bestandteiles zulassen oder untersagen.

24. Vorrichtung nach Anspruch 22, bei der die ersten rohrförmigen Körper (3, 3a) voneinander getrennt sind, dadurch gekennzeichnet, daß sie weiters stromauf des einzigen zweiten, im wesentlichen rohrförmigen Körpers (43, 9b) einen Zwischenbunker (19d, 19c) enthält, der mit Mitteln zum kontinuierlichen (39, 41) oder diskontinuierlichen Austragen der Bestandteile jeder der zu bildenden Lagen ausgestattet ist.

25. Vorrichtung nach Anspruch 24, dadurch gekennzeichnet, daß der einzige zweite, im wesentlichen rohrförmige Körper (43, 9b) mit einer Pumpe bildende Mitteln (9c, 49) ausgestattet ist.

26. Isolierende und feuerfeste Zustellung, die nach dem Verfahren nach einem der Ansprüche 1 bis 9 und/oder mittels der Vorrichtung nach einem der Ansprüche 10 bis 25 erhalten wurde, dadurch gekennzeichnet, daß sie mindestens vier aufeinanderfolgende Lagen unterschiedlicher Zusammensetzungen enthält, nämlich mindestens eine bleibende, isolierende Lage (67), mindestens eine bleibende, feuerfeste Lage (68) und mindestens zwei isolierende und feuerfeste Lagen (69, 70) unterschiedlicher Zusammensetzungen.
